# EUROPÄISCHE PATENTSCHRIFT

(11) **EP 0 376 918 B1**
(45) Veröffentlichungstag und Bekanntmachung des Hinweises auf die Patenterteilung: **29.03.1995**
(21) Anmeldenummer: 90100005.9
(22) Anmeldetag: 02.01.1990
(51) Int. Cl.: B27M 1/08, B27K 5/00

(54) **Verfahren und Vorrichtung zur Herstellung von Holzlamellen aus Schnittholz**
Method and apparatus for manufacturing lamellar wood from sawn timber
Méthode et dispositif pour produire des lamelles de bois à partir de bois de charpente

(30) Priorität: 30.12.1988 EP 88121905
(43) Veröffentlichungstag der Anmeldung: 04.07.1990
(73) Patentinhaber: Gebr. Linck Maschinenfabrik "Gatterlinck" GmbH & Co. KG, D-77704 Oberkirch (DE)
(72) Erfinder: Binder, Hans, A-6263 Fügen (AT); Traben, Josef, A-77704 Oberkirch (AT); Gönner, Siegmar, 77704 Oberkirch (AT)
(74) Vertreter: Fuchs Mehler Weiss

(56) Entgegenhaltungen:
- WO-A-88/00517
- CA-A- 1 091 135
- CA-A- 1 097 193
- DE-A- 2 124 086
- US-A- 2 763 069
- US-A- 3 750 303
- US-A- 4 185 672
- US-A- 4 362 197
- US-A- 4 516 526

## Beschreibung

Die Erfindung betrifft ein Verfahren und eine Vorrichtung zum Herstellen von Holzlamellen aus Schnittholz. Unter Holzlamellen sind im vorliegenden Zusammenhang relativ dünne Holzbretter zu verstehen, die dicker als 2 bis 3 mm sind und zu hochwertigen ein- und mehrschichtig aufgebauten Produkten verarbeitet werden, wie beispielsweise mehrschichtig aufgebaute Naturholzplatten, Leimbinder, verleimtes Schichtholz, Fensterkanteln, Massivholzplatten u. dgl..

Gemäß dem Stand der Technik werden solche Holzlamellen in der Regel dadurch hergestellt, daß das Schnittholz zunächst auf einen relativ niedrigen Feuchtigkeitsgrad getrocknet wird und daß die Schnittholzbohlen dann mittels Bandsägen u. dgl. in die einzelnen Holzlamellen zersägt werden. Ein solches Verfahren weist mehrere Nachteile auf. Zum einen läßt die Qualität der so hergestellten Holzlamellen zu wünschen übrig, nachdem die Holzlamellen beim Sägevorgang insbesondere im Ast- und Kantenbereich leicht ausfransen bzw. ausfasern, und dies um so mehr, je trockener das zu schneidende Schnittholz ist. Hierdurch ergibt sich ein relativ hoher Anteil an Ausschußware.

Ein weiterer Nachteil des bekannten Verfahrens ist in der relativ schlechten Ausbeute zu sehen, d. h. der Anteil an Abfall ist relativ hoch. Dies liegt daran, daß bei jedem Sägeschnitt Abfall anfällt, der der Stärke des Sägeschnitts entspricht. Werden beispielsweise Holzlamellen mit einer Dicke von 4 mm hergestellt und beträgt die Sägeschnittbreite 2,5 mm, so ergibt sich bereits hieraus ein Abfall von etwa 40 % des Schnittholzmaterials.

Ein weiterer Nachteil beim Verfahren nach dem Stand der Technik ist darin zu sehen, daß bei der Herstellung der Holzlamellen relativ viel Energie verbraucht wird. Dies ist darin begründet, daß aufgrund der relativ breiten Schnittfuge des Sägeschnitts viel Material zerspant werden muß.

Andererseits ist es bekannt, Holzlamellen in einer Schneideinrichtung mittels sägespanlosem Schneiden herzustellen. Die hierdurch bislang erzielbaren Ergebnisse sind jedoch ebenfalls wenig befriedigend. Zwar ist hier die Ausbeute durch Vermeiden des Sägeschnitts einerseits erhöht, andererseits fällt bei diesem Verfahren eine sogenannte Restlamelle an, d. h. nach dem Abschneiden der aus der Schnittholzbohle maximal herausschneidbaren Anzahl an Holzlamellen mit der erforderlichen Sollstärke verbleibt ein Rest, der eine geringere Stärke aufweist als die Sollstärke der herzustellenden Holzlamellen und somit nicht weiterverwendbar ist, jedenfalls nicht im jeweiligen Produktionsfortlauf.

Desweiteren läßt auch die Qualität der so hergestellten Holzlamellen sehr zu wünschen übrig, zumal die einzelnen Holzlamellen die Schneideeinrichtung in stark verwundendem Zustand verlassen, was darauf zurückzuführen ist, daß die von der Schnittholzbohle abgeschnittenen Holzlamellen schräg zu ihrer ursprünglichen Transportrichtung weggeführt werden. Bei der bekannten Schneideinrichtung stellt sich somit das bislang nicht gelöste Problem, solche verwundenen Holzlamellen mit vertretbarem Aufwand wieder in ihren nicht verwundenen, ebenen bzw. planen Zustand zurückzuführen.

Bei einem aus der DE-A 21 24 086 bekannten Verfahren zum Herstellen von Bauholz wird ein Furnier von einem ggf. gedämpften Baumstamm mittels einer Furnierdrehbank abgeschält, anschließend wird die abgeschälte Furnierrolle durch eine Behandlungsstation, insbesondere in Form eines Salzbades geführt, auf einer Spule aufgewickelt und hiernach getrocknet. Anschließend wird das Furnier in einer Zuschneideeinrichtung auf Bahnen von 2,4 mal 1,2 Meter zugeschnitten, einzelne Bahnen werden zu einem Laminat zusammengefügt und letztlich wird das Laminat ggf. in einzelne Bretter, Balken o. dgl. zersägt.

Der Erfindung liegt die Aufgabe zugrunde, ein Verfahren anzugeben, welches mit vertretbarem Aufwand hochwertige Holzlamellen liefert, wobei gleichzeitig ein Maximum an Ausbeute erzielt werden soll und weiterhin der erforderliche Energieaufwand möglichst niedrig gehalten werden soll. Desweiteren soll eine Vorrichtung geschaffen werden, die den vorstehend genannten Bedingungen genügt.

Diese Aufgabe wird erfindungsgemäß im wesentlichen durch die Merkmalenkombination gemäß Patentanspruch 1 gelöst, wobei die Verfahrensschritte vorzugsweise kontinuierlich durchgeführt werden, so daß die einzelnen Holzlamellen die gesamte Anlage automatisch und kontinuierlich durchlaufen.

Dem Verfahrensschritt des sägespanlosen Schneidens ist vorzugsweise ein Verfahrensschritt vorgeschaltet sein, der eine Schnittoptimierung derart, daß keine Restlamellen entstehen,ermöglicht Dieser vorgeschaltete Verfahrensschritt kann in der Vorkonditionierung des Schnittholzes bestehen, wobei eine Feuchtigkeit des Schnittholzes von etwa 40 bis 60 %, vorzugsweise etwa bei 50 %, abgestimmt auf die jeweilige Holzart, angestrebt wird.

In alternativer Weise oder zusätzlich kann dieser vorgeschaltete Verfahrensschritt darin bestehen, die Feuchtigkeit des der Schneidstation zugeführten Schnittholzes zu messen und die Schneidparameter, wie insbesondere den Anpreßdruck im Bereich des Schneidmessers und/oder die Schneidstärke entsprechend der gemessenen Feuchtigkeit zu steuern. Toleranzen, die anderenfalls zum Auftreten von Restlamellen führen würden, können auf diese Weise ausgeglichen werden.

Die erfindungsgemäße Kombination sägespanloses Schneiden/Trocknen/spanabhebendes Nachbearbeiten einschließlich gegebenenfalls des dem Schneiden vorausgehenden Verfahrensschritts führt zu folgenden Vorteilen:
Es werden Holzlamellen höchster Güte erzeugt. Die durch Schleifen behandelten Sichtflächen der Brettlamellen weisen eine hohe Oberflächengüte auf, nachdem Ausfransungen im Astbereich wie im Falle des Standes der Technik hier in diesem Umfang gar nicht erst auftreten und im übrigen durch den Schleifprozeß größtenteils behoben werden. Nachdem das Schnittholz nicht, wie beim bekannten Stand der Technik, vor der Bearbeitung auf einen niedrigen Feuchtigkeitsgrad heruntergetrocknet wird, bleibt das Holz beim Schneiden in den Astbereichen intakt.

Die für die Herstellung der Holzlamellen erforderliche Energie ist geringer als beim Stand der Technik. Während beim Stand der Technik bei jedem Schnitt Holz in der Breite des Sägeschnitts zerspant wird, wird im Falle des erfindungsgemäßen Verfahrens aufgrund des Schleifvorgangs Material lediglich in der Stärke eines Bruchteils eines Millimeters abgetragen; in der Schneideinrichtung selbst wird kein Material zerspant. Die Summe des zum Schneiden und zum anschließenden Nachbehandeln (Schleifen) erforderlichen Energieaufwands ist kleiner als der beim Sägen erforderliche Energieaufwand.

Aufgrund des sägespanlosen Schneidens der Holzlamellen tritt in der Schneideinrichtung praktisch kein Abfall auf. Nachdem beim Nachbearbeiten der geschnittenen Holzlamellen ebenfalls nur ein vergleichsweise geringer Abfall anfällt, ergibt das erfindungsgemäße Verfahren eine hervorragende Ausbeute. Diese wird noch dadurch verbessert, daß eine derartige Schnittoptimierung möglich ist, daß auch die sogenannten Restlamellen, die die gleichen Toleranzen aufweisen wie die übrigen Holzlamellen und somit ebenso wie diese weiterverwendet werden können, im Produktionsablauf verbleiben können; oder, in anderen Worten ausgedrückt, Restlamellen können beim erfindungsgemäßen Verfahren vollständig vermieden werden.

Im Falle des erfindungsgemäßen Verfahrens reduziert sind somit der Materialeinsatz gegenüber herkömmlichen Verfahren entscheidend; so entstehen ca.50 % bis 80 % weniger Abfälle, so daß eine entsprechend höhere Ausbeute des Ausgangsmaterials erfolgt.

Das erfindungsgemäße Verfahren erlaubt eine wesentlich holzschonendere Lamellenherstellung als herkömmliche Verfahren. So sind z.B. die sonst auftretenden Trocknungs- und. Bearbeitungsrisse insbesondere in den Astbereichen weitgehend eliminiert bzw. nicht vorhanden.

Mit dem erfindungsgemäßen Verfahren, bei dem die Holzlamellen im Anschluß an das Schneiden getrocknet werden, werden besonders gleichmäßige Trocknungsergebnisse bis hinunter zu ca. 6 % Holzfeuchtigkeit und gegebenenfalls sogar noch weniger erzielt. Bei der herkömmlichen Technik, bei der das Holz vor dem Schneiden bzw. Sägen getrocknet wird, ist ein Weiterverarbeiten des Materials mit einer solch niedrigen Holzfeuchtigkeit in der Praxis nicht mehr bzw. nur noch bedingt, d.h. mit entsprechenden Qualitätseinbußen, möglich. Das Trocknen der Holzlamellen nach dem Schneiden der Schnittholzbohlen hat weiterhin den Vorteil, daß beim Trocknungsvorgang weniger Energie verbraucht wird, nachdem zum einen die im Falle des Standes der Technik beim Sägen anfallenden Abfälle wie Sägespäne und Restlamellen nicht mitgetrocknet werden und des weiteren das dünnere, bereits geschnittene Material leichter zu trocknen ist als das wesentlich dickere Ausgangsmaterial.

Ein weiterer, entscheidender Vorteil des dem Schneidprozeß nachgeordneten Trocknungsprozesses besteht darin, daß beim temperaturgesteuerten Trocknungsprozeß, bei dem bei einer Temperatur in der Größenordnung von etwa 160° getrocknet wird, die Verwindung der Holzlamellen, die beim Schneidprozeß entstanden ist, wieder rückgängig gemacht werden kann, so daß vollkommen plane, nicht verwundene Brettlamellen den Trockner verlassen. Erst unter dieser Voraussetzung ergeben sich wirtschaftlich sinnvolle Nutzungen des an sich bekannten Verfahrens des Herstellens der Holzlamellen mittels Messerschnittes.

Einem weiteren Merkmal der Erfindung liegt die Erkenntnis zugrunde, daß beim sägespanlosen Schneiden des Schnittholzes mittels Schneidmessern eine der beiden Seitenflächen der Holzlamellen, nämlich diejenige auf der Schnittseite, eine geringere Oberflächengüte aufweist als die andere, nachdem auf dieser Seite an der Oberfläche in der Schneidstation offenbar Fasern zerstört werden, was bewirkt, daß diese im folgenden "offene" Lamellenseiten genannten Seiten kleine Risse u.dgl. aufweisen, die die Oberflächenqualität dieser offenen Lamellenseite mindern. Nach einem weiteren erfindungsgemäßen Verfahrensschritt werden die Holzlamellen daher im Anschluß an den Schneidprozeß hinsichtlich ihrer dem Schneidmesser zugewandten Unterseite und/oder ihrer dem Schneidmesser abgewandten Oberseite markiert, beispielsweise durch eine optische Markierung, so daß bis zur endgültigen Verarbeitung der Holzlamellen zum Endprodukt festgestellt werden kann, welche Seite der Holzlamelle die offene und welche die geschlossene Lamellenseite ist. Nachdem diese Markierung beim Nachbearbeitungsprozeß verlorengehen kann, ist die Markierung im Anschluß an den Nachbearbeitungsprozeß gegebenenfalls zu wiederholen. Die an den Holzlamellen angebrachte Markierung ermöglicht es, sicherzustellen, daß beim Endprodukt die Sichtfläche bzw. die Sichtflächen stets von den geschlossenen Lamellenseiten gebildet wird. Hierdurch kann eine gleichbleibende Qualität der Endprodukte sichergestellt werden.

Die der Trockeneinrichtung nachgeschaltete Nachbearbeitungseinrichtung umfaßt vorzugsweise individuell zuschaltbare Komponenten für die selektive Nachbearbeitung der maximal vier parallel zur Vorschubrichtung verlaufenden Seitenflächen der Holzlamellen. Solche Komponenten werden vorzugsweise von Hochgeschwindigkeitsschleifmaschinen gebildet, wobei jedoch insbesondere die Schmalseiten der Holzlamellen alternativ auch mit Hochgeschwindigkeitsfräseinheiten egalisiert und bearbeitet werden können. Bei Bedarf können auch mehrere Komponenten hintereinander geschaltet sein. Die Komponenten können zum Schleifen, Hobeln, Fräsen und gegebenenfalls auch zum Profilieren der Holzlamellen, beispielsweise zum Abnehmen der Kanten, dienen. Die individuelle Zuschaltbarkeit der einzelnen Komponenten gewährleistet, daß nur diejenigen Seiten der Holzlamellen nachbehandelt werden, bei denen dies aus technischer Sicht her erforderlich ist; beispielsweise bei einer Mehrschichtplatte müssen die innenliegenden Flächen der Holzlamellen selbstverständlich nicht oder nur bedingt geschliffen werden. Die gesamte Bearbeitung im Bereich der Nachbearbeitung ist auf den späteren Einsatz der Holzlamellen abgestimmt, d.h. die Bearbeitungsmaschinen sind so ausgelegt, daß verschiedene Flächen bzw. Kanten je nach Einstellung nicht oder aber auch mehrmals innerhalb eines Durchlaufs bearbeitet werden können.

Weitere vorteilhafte Merkmale der Erfindung ergeben sich aus den übrigen Unteransprüchen im Zusammenhang mit der nachfolgenden Beschreibung, in der mehrere Ausführungsbeispiele der Erfindung anhand der Zeichnung näher dargestellt sind. In der Zeichnung zeigen in schematischer Darstellung:
Fig.1 eine Draufsicht einer nach dem erfindungsgemäßen Verfahren arbeitenden Vorrichtung zur Herstellung von Holzlamellen aus Schnittholz,
Fig. 2 eine schematische Seitenansicht der Sortiereinrichtung der Vorrichtung nach Figur 1,
Fig. 3 eine Draufsicht auf einen Teil einer weiteren Ausführungsform einer erfindungsgemäßen Vorrichtung, und
Fig. 4 eine teilweise schematisierte Seitenansicht der Konditioniereinrichtung der erfindungsgemäßen Vorrichtung.

Wie in Fig. 1 dargestellt, wird im Falle des hier beschriebenen Ausführungsbeispiels die in Form von Schnittholz, z. B. Kanthölzern, Brettern, Bohlen 2 etc. vorliegende Schnittware zunächst in einer Konditioniereinrichtung 4, in der die Bohlen 2 stationär angeordnet sind, vorgetrocknet bzw. vorkonditioniert. Die Konditioniereinrichtung 4 kann ein Schnittholztrockner sein, der die Möglichkeit aufweist, daß in gewissen Bereichen innerhalb des Schnittholztrockners die Holzfeuchtigkeit bei Bedarf etwas angehoben werden kann, beispielsweise durch Besprühen oder Bedampfen. Die Konditioniereinrichtung 4 sorgt dafür, daß die die Konditioniereinrichtung verlassenden Bohlen eine sehr gleichmäßige Ausgangsfeuchtigkeit aufweisen, wodurch besonders gute und genaue Schnittergebnisse erzielt werden. Die Holzfeuchtigkeit der die Konditioniereinrichtung 4 verlassenden Bohlen 2 liegt bei etwa 50 %.

Nach Konditionierung der Holzbohlen werden diese vereinzelt und der insgesamt mit der Bezugsziffer 6 bezeichneten Schneideinrichtung zugeführt, in der die ausgerichteten Holzbohlen an einem oder mehreren, hintereinander angeordneten Schneidstationen 8 vorbeigeführt werden. Bei jedem Vorbeiführen der Bohle an einer Schneidstation wird jeweils eine Holzlamelle 10 abgeschnitten, wobei die Bohlen 2 innerhalb der Schneideinrichtung 6 so lange im Kreislauf geführt werden (angedeutet durch die gestrichelte Linie 12), bis die Bohle vollständig in die einzelnen Holzlamellen aufgeschnitten ist. Die Schneideinrichtung 6 als solche ist im wesentlichen bekannter Stand der Technik und bedarf somit keiner näheren Erläuterung.

Von der Schneideinrichtung 6 werden die von den Bohlen 2 abgeschnittenen Holzlamellen 10 automatisch auf einen Förderer 14 transportiert, auf dem sie parallel nebeneinander angeordnet zu einer Trockeneinrichtung 16 und durch diese hindurch gefördert werden. Am Ausgang der Schneideinrichtung 6 ist eine Markierungseinrichtung 18 angeordnet, welche die nach oben weisende Seite der die Schneideinrichtung 6 verlassenden Holzlamellen 10 markiert. Diese nach oben weisende Seite ist die geschlossene Seite der Brettlamelle, die zur späteren Verwendung als Sichtfläche geeignet ist.

Die gleichmäßig dimensionierten, markierten, nebeneinander liegend angeordneten Holzlamellen 10 durchlaufen anschließend kontinuierlich die Trockeneinrichtung 16, die als Trockentunnel ausgebildet ist. Dieser Trockentunnel ist mit einer Temperaturregelung ausgestattet, welche eine exakte Temperaturführung innerhalb des Trockners ermöglicht. Die die Trockeneinrichtung 16 verlassenden Holzlamellen 10 sind auf Holzfeuchten bis zu etwa 6 % sehr gleichmäßig getrocknet.

Im Falle des Ausführungsbeispiels gemäß Fig. 1 beträgt die Durchlaufgeschwindigkeit der Holzlamellen 10 durch den Trocknungstunnel 2,5 m pro Minute, wobei beispielsweise im Falle von Fichtenlamellen mit einer Stärke von 8 mm die Trocknungstemperatur ca. 165°C beträgt. Das Trocknervolumen beträgt ungefähr 1000 m³ und die Abluftmenge beträgt hierbei ungefähr 15000 m³ pro Stunde. Der Trocknungstunnel ist in Förderrichtung der Holzlamellen gesehen in mehrere, beispielsweise drei Temperaturzonen unterteilt.Die zu trocknenden Holzlamellen können innerhalb des Trocknungstunnels 16 in einer oder mehreren Etagen übereinanderliegend angeordnet werden.

Die die Trocknungseinrichtung 16 verlassenden Holzlamellen 10 durchlaufen anschließend eine Kühl- bzw. Klimatisierungseinrichtung 20, in der die Abkühlung der Holzlamellen beschleunigt wird, um für die weitere Bearbeitung in der Nachbearbeitungseinrichtung 24 die hierfür optimale Materialtemperatur zur Verfügung zu haben.

Des weiteren ist hinter der Kühleinrichtung 20 eine Feuchtigkeitsmeßstation 22 vorgesehen, in der die Trocknungsdaten der Holzlamellen 10 gemessen werden, um den ordnungsgemäßen Betrieb der Trockeneinrichtung 16 überwachen und steuern zu können. Zu diesem Zweck werden die in der Feuchtigkeitsmeßstation 22 gemessenen Daten einer Datenerfassungs- und -speichereinrichtung 23 zugeführt, von der die Daten auf Anforderung ausgedruckt werden können oder aber für eine Temperaturregelung der Trockeneinrichtung 16 weiterverwendet werden können.

Von der Trockeneinrichtung 16 bzw. der Feuchtigkeitsmeßstation 22 werden die getrockneten Holzlamellen 10, deren Verwindung durch die Wärmebehandlung in der Trockeneinrichtung 16 rückgängig gemacht wurde und die somit vollkommen plan sind, über geeignete Fördermittel der Nachbearbeitungseinrichtung 24 zugeführt. Diese Nachbearbeitungseinrichtung 24 umfaßt im Falle des beschriebenen Ausführungsbeispiels maximal vierseitig arbeitende Hochgeschwindigkeitsschleifmaschinen, welche eine kontinuierliche Weiterbearbeitung der getrockneten Lamellen mit Vorschubgeschwindigkeiten von bis zu 150 m pro Minute ermöglichen. Die einzelnen Aggregate der an sich bekannten Hochgeschwindigkeitsschleifmaschinen sind individuell zuschaltbar, so daß stets nur diejenigen Seiten der Holzlamellen bearbeitet werden, für die eine solche Nachbearbeitung unter Berücksichtigung des späteren Verwendungszwecks erforderlich ist. In der Nachbearbeitungseinrichtung 24 werden die Holzlamellen auf engste Toleranzen in der Größenordnung von total 1/10 mm bearbeitet. Wie bereits weiter oben erwähnt, können beispielsweise für die Kantenbearbeitung der Holzlamellen Hochgeschwindigkeitsfräsaggregate eingesetzt werden, die in Verbindung mit Hochgeschwindigkeitsschleifmaschinen zur Bearbeitung der oberen und unteren Flächen der Holzlamellen arbeiten.

Nach dem Bearbeiten der Holzlamellen in der Nachbearbeitungseinrichtung 24 werden die Holzlamellen, die in der der Nachbearbeitungseinrichtung 24 nachgeschalteten weiteren Markierungsstation 18' gegebenenfalls nochmals markiert werden, einer insgesamt mit der Bezugsziffer 26 bezeichneten Sortiereinrichtung zugeführt, in der die Holzlamellen nach ihrer Güte klassifiziert werden und entsprechenden unterschiedlichen Transportwegen zugeführt werden. Der Aufbau der Sortiereinrichtung 26 ist auch aus Fig. 2 ersichtlich.

Die von der Nachbearbeitungseinrichtung 24 kommenden Holzlamellen 10 werden zunächst kontinuierlich einer Sortierstraße 28 zugeführt, in der sie hinsichtlich ihrer Güte beispielsweise nach drei Güteklassen A, B und C klassifiziert werden. Dieses Klassifizieren kann automatisch oder durch entsprechend geschultes Personal erfolgen. Die einzelnen Holzlamellen 10 werden entsprechend der ihnen zugeordneten Güteklasse in der Tiefe verschoben, wobei beispielsweise so vorgegangen werden kann, daß die Holzlamellen der Güteklasse A, d. h. der höchsten Güteklasse, nicht verschoben werden, die Holzlamellen der Güteklasse B und C nach hinten verschoben werden, wobei die Holzlamellen der Güteklasse C tiefer verschoben werden, als jene der Güteklasse B. Am Ende der Sortierstraße 28 sind Lichtschrankeneinrichtungen 30 vorgesehen, welche die jeweiligen Positionen der unter ihnen hindurchlaufenden Holzlamellen 10 abtasten und hierdurch die Klassifizierung der jeweiligen Holzlamellen 10 erfassen und gegebenenfalls registrieren.

Anschließend an die Sortierstraße 28 werden die Holzlamellen 10 einem umlaufenden Elevator 32 übergeben, welcher die einzelnen Holzlamellen 10 entsprechend ihrer jeweiligen Güteklasse unterschiedlichen Sortierstrecken34, 36, 38 zuführt. Den Sortierstrecken 34, 36, 38 sind jeweils entsprechende Klappen 40 zugeordnet, die über eine mit der Lichtschrankeneinrichtung 30 verbundene Steuereinrichtung 42 gesteuert sind. Die Steuereinrichtung 42 bewirkt, daß in Abhängigkeit derermittelten Güteklasse der einzelnen Holzlamellen 10 unter entsprechender Verzögerung die der jeweiligen Güteklasse zugeordneten Klappen 40 der jeweiligen Sortierstrecke aktiviert werden.

Des weiteren ist unterhalb der Weiterbearbeitungsstrecken 34 bis 38 eine weitere Weiterbearbeitungsstrecke 44 vorgesehen, die wahlweise ebenfalls ansteuerbar ist, wodurch die hierauf abgelegten Holzlamellen direkt einer Weiterverarbeitungsmaschine zugeführt werden können, beispielsweise einer kontinuierlich arbeitenden Seitenverleimpresse oder dgl. Demgegenüber werden die den Weiterbearbeitungsstrecken 34 bis 38 zugeführten Holzlamellen in den Stapelstationen 36 gestapelt, wobei eine nicht näher dargestellte Zähleinrichtung vorhanden ist, welche die auf dem Stapel abgelegten Holzlamellen zählt und die Weiterleitung eines vollständigen Stapels zu einem weiteren Elevator 48 auslöst, der die Holzlamellenstapel 50 einer Fördereinrichtung 52 zuführt, die die einzelnen Stapel zu den endgültigen Stapelplätzen 54 transportiert, wo die Holzlamellen nach ihrer Güteklasse sortiert abgestapelt werden. Die vorsortierten und abgestapelten Holzlamellen werden sodann unter Zuhilfenahme geeigneter Transporteinrichtungen zu Weiterverarbeitungsstraßen wie beispielsweise einer vollautomatisch arbeitenden Pressenstraße weitergeführt.

Fig. 3 zeigt eine alternative Ausführungsform einer erfindungsgemäßen Vorrichtung im Bereich der Schneideinrichtung sowie der dieser vorgeschalteten Einheit. Im Falle dieses Ausführungsbeispiels ist vor der Schneideinrichtung 6 im Transportweg der dieser Schneideinrichtung zuzuführenden Bohlen eine Meßstation 60 angeordnet, welche die Feuchtigkeit der Schnittholzbohlen mißt und ein entsprechendes elektrisches Ausgangssignal erzeugt. Dieses elektrische Ausgangssignal wird einer Steuereinrichtung 62 zugeführt, welche in Abhängigkeit von der gemessenen Feuchtigkeit einen oder mehrere Schneidparameter der Schneideinrichtung 6 steuert; als geeignete Schneidparameter kommen insbesondere der Anpreßdruck der zu schneidenden Bohlen an die Schneidmesser oder die Schneidstärke in Betracht. Auf diese Weise lassen sich Toleranzen, die sich aus unterschiedlichen Holzfeuchten ergeben, eliminieren, wodurch die gewünschte Schnittoptimierung ohne Anfall von Restlamellen realisiert werden kann.

Beim vorstehend beschriebenen Ausführungsbeispiel werden die Verfahrensschritte kontinuierlich durchlaufen. In alternativer Weise könnten sie jedoch auch mit geeigneter Zwischenlagerung zwischen bestimmten Verfahrensschritten mit nachfolgender Beschickung durchgeführt werden.

Die weiter oben genannte, der Schneideinrichtung 6 vorgeschaltete Konditioniereinrichtung kann gemäß einem bevorzugten Ausführungsbeispiel der Erfindung so ausgebildet sein, daß das Schnittholz zunächst in einer Trockenkammer auf eine vorbestimmte Holzfeuchte vorgetrocknet wird, je nach Holzstärke etwa ein bis zwei Tage. Von dort wird dann das Schnittholz mittels Stapler in eine Dämpfkammer gebracht, und hier wird speziell die Holzoberfläche aufgedämpft. Anschließend werden die Schnittholz-Pakete einzeln auf einen Kipptisch gefördert, wo das Schnittholz lagenweise entstapelt wird. Der Kipptisch befindet sich in einer Klimakammer, in der die Holztemperatur bei etwa 70 bis 80° Celsius gehalten wird. Von hier wird das vereinzelte Schnittholz durch ein Heißwasserbad geführt, und anschließend wird es der Schneidstation 8 zugeführt.

In Fig. 4 ist ein Ausführungsbeispiel einer Anlage zur Durchführung der vorgenannten Verfahrensschritte (Dämpfung, Vereinzelung in der Klimakammer, Wasserbad) dargestellt. Die Dämpfkammer ist mit der Bezugsziffer 64 bezeichnet, die Klimatisierungskammer mit der Bezugsziffer 66, der Kipptisch mit der Bezugsziffer 68 und das Wasserbad mit der Bezugsziffer 70.

In der Dämpfkammer 64 wird das in der nicht dargestellten Trockenkammer getrocknete Holz mittels Wasserdampf erwärmt und es wird insbesondere die in den Außenbereichen der Rohhölzer stattgefundene Trocknung auf die Durchschnittsfeuchte der gesamten Hölzer angehoben. Das Dämpfen hat auch die Aufgabe, die Rohhölzer gleichmäßig zu durchwärmen und gleichmäßige Holztemperaturen in dem gesamten Rohholzstapel zu erreichen. Die Verweildauer innerhalb der Dämpfkammer kann je nach Erfordernissen ca. 30 bis 200 Minuten betragen.

In der der Dämpfkammer 64 nachgeschalteten Klimatisierungskammer 66 wird die zuvor erreichte, gleichmäßige Feuchte und die Wärme in den einzelnen Hölzern aufrechterhalten und die Klimatisierungskammer bildet gleichzeitig eine Puf - ferzone, in der die Bohlen der Bohlenstapel 82 vereinzelt werden und dem Wasserbad 70 zugeführt werden.

Die nun in Folge vereinzelten, nebeneinander liegenden Hölzer werden über geeignete Fördereinrichtungen durch ein temperiertes Wasserbad 70 transportiert. Dieses Wasserbad hat die Aufgabe, die einzelnen Bretter in ihrer Struktur kurz vor dem Aufschneiden in der Schneidstation 8 nochmals wesentlich geschmeidiger zu machen, um hierdurch die Gefahr eines Auftretens von Aufrissen oder sonstigen Holzbeschädigungen an den Holzlamellen 10 wesentlich zu reduzieren. Desweiteren hat sich gezeigt, daß die so vorbehandelten Hölzer Holzlamellen ergeben, welche nach Austritt aus der Schneidstation 8 deutlich weniger verwunden sind.

Die einzelnen Hölzer haben eine Verweildauer im Wasserbad 70 von etwa 2 bis 5 Minuten. Das Wasserbad hat eine Temperatur von bis zu 95° Celsius, wodurch an den Schneideinrichtungen der nachfolgenden Schneidstation 8 eine Temperatur an der Schnittfuge bis zu 70° Celsius erreicht werden kann.

Die in Zusammenhang mit Fig. 4 beschriebene Vorbehandlung der Bohlen weist eine Reihe von Vorteilen auf. Zunächst ergibt sich eine wesentlich bessere Schnittqualität, insbesondere im Bereich von Ästen. Desweiteren ergibt sich eine wesentlich schonendere Holzbehandlung während des Schneidens in der Schneideinrichtung. Schließlich ergeben sich optimale Schnittergebnisse und eine sehr gute Lamellenparallelität, insbesondere auch bei zu trockener und nicht optimaler Ausgangsware.

Durch die genannte Vorbehandlung werden die Schnittunebenheiten an den Lamellenflächen erheblich reduziert, so daß die geschnittenen und anschließend getrockneten Lamellen weitgehend eben sind und an ihren Flächen nicht mehr oder nur noch geringfügig bearbeitet werden müssen.

Bei einem weiteren Ausführungsbeispiel der Erfindung kann die Vorkonditionierung des Schnittbolzens insgesamt oder auch teilweise durch Bestrahlung mittels Mikrowellen erfolgen. Hierdurch läßt sich auf vergleichsweise einfache und effektive Weise eine gleichmäßige Feuchtigkeits- und Temperaturverteilung in dem zu schneidenden Schnittholz erzielen.

### Bezugszeichenliste

- 2: Bohlen
- 4: Konditioniereinrichtung
- 6: Schneideinrichtung
- 8: Schneidstation
- 10: Holzlamelle
- 12: Kreislauf
- 14: Förderer
- 16: Trockeneinrichtung
- 18: Markierungseinrichtung
- 20: Kühleinrichtung
- 22: Feuchtigkeitsmeßstation
- 23: Datenerfassungs- und -speichereinrichtung
- 24: Nachbearbeitungseinrichtung
- 26: Sortiereinrichtung
- 28: Sortierstraße
- 30: Lichtschrankeneinrichtung
- 32: Elevator
- 34: Sortierstrecke
- 36: Sortierstrecke
- 38: Sortierstrecke
- 40: Klappen
- 42: Steuereinrichtung
- 44: Weiterbearbeitungsstrecke
- 46: Stapelstationen
- 48: Elevator
- 50: Holzlamellenstapel
- 52: Fördereinrichtung
- 54: Stapelplätze
- 60: Meßeinrichtung
- 62: Steuereinrichtung
- 64: Dämpfkammer
- 66: Klimatisierungskammer
- 68: Kipptisch
- 70: Wasserbad
- 82: Bohlenstapel

## Patentansprüche

1. Verfahren zum Herstellen von Holzlamellen aus Schnittholz, gekennzeichnet durch die Kombination folgender Verfahrensschritte:
A) Sägespanloses Schneiden des Schnittholzes (2) in die einzelnen Holzlamellen (10),
B) gesteuertes Trocknen der Holzlamellen (10), und
C) spanabhebendes Nachbearbeiten einer oder mehrerer Seiten der getrockneten Holzlamellen (10) insbesondere durch Schleifen,
wobei das Schnittholz (2) zum Erzielen einer gleichmäßigen Ausgangsfeuchtigkeit vor dem Verfahrensschritt A) hinsichtlich der Feuchtigkeit vorkonditioniert wird.

2. Verfahren nach Anspruch 1, dadurch gekennzeichnet, daß die Verfahrensschritte A) bis C) kontinuierlich durchgeführt werden.

3. Verfahren nach Anspruch 1, dadurch gekennzeichnet, daß das Schnittholz (2) zum Erzielen einer gleichmäßigen Ausgangsfeuchtigkeit vor dem Verfahrensschritt A) vorgetrocknet wird.

4. Verfahren nach Anspruch 3, dadurch gekennzeichnet, daß das Schnittholz (2) auf 40 bis 60 %, vorzugsweise auf etwa 50 % Feuchtigkeit vorkonditioniert wird.

5. Verfahren nach Anspruch 1, dadurch gekennzeichnet, daß vor dem Verfahrensschritt A) die Feuchtigkeit des Schnittholzes (2) gemessen wird und im Schritt A) die Schneidparameter entsprechend der gemessenen Feuchtigkeit gesteuert werden.

6. Verfahren nach Anspruch 5, dadurch gekennzeichnet, daß als Schneidparameter der Anpreßdruck im Bereich des Schneidmessers und/oder die Schneidstärke gesteuert werden.

7. Verfahren nach einem der vorhergehenden Ansprüche, dadurch gekennzeichnet, daß die einzelnen, in Holzlamellen (10) zu zerschneidenden Schnittholzbohlen (2) in an sich bekannter Weise so oft im Umlauf an Schneidmessern vorbeigeführt werden, bis die Schnittholzbohlen (2) vollständig in die einzelnen Holzlamellen (10) zerteilt sind.

8. Verfahren nach einem der vorhergehenden Ansprüche, dadurch gekennzeichnet, daß die Stärke des Schnittholzes (2) auf die Stärke der herzustellenden Holzlamellen (10) derart abgestimmt ist, daß im Verfahrensschritt A) keine Restlamelle unterschiedlicher, insbesondere geringerer Stärke als die Sollstärke der Holzlamellen (10) anfällt.

9. Verfahren nach einem der vorhergehenden Ansprüche, dadurch gekennzeichnet, daß die geschnittenen Holzlamellen (10) im Verfahrensschritt B) bis zu einer Holzfeuchtigkeit von etwa 4 bis 8 % getrocknet werden.

10. Verfahren nach einem der vorhergehenden Ansprüche, dadurch gekennzeichnet, daß im Anschluß an den Verfahrensschritt A) und gegebenenfalls zusätzlich auch im Anschluß an den Verfahrensschritt B) die Holzlamellen (10) hinsichtlich ihrer dem Schneidmesser der Schneideinrichtung zugewandten Unterseite und/oder ihrer dem Schneidmesser abgewandten Oberseite markiert werden.

11. Verfahren nach einem der vorhergehenden Ansprüche, dadurch gekennzeichnet, daß die Holzlamellen (10) anschließend an den Verfahrensschritt B) gekühlt werden.

12. Verfahren nach einem der vorhergehenden Ansprüche, dadurch gekennzeichnet, daß die Holzlamellen (10) zwischen den Verfahrensschritten B) und C) hinsichtlich ihrer Feuchtigkeit überwacht und gegebenenfalls markiert werden, wobei die Meßdaten erfaßt und abrufbar gespeichert werden.

13. Verfahren nach einem der vorhergehenden Ansprüche, dadurch gekennzeichnet, daß die Holzlamellen (10) im Anschluß an den Verfahrensschritt (C) kontinuierlich über eine Sortierstrecke (28) geführt werden, hinsichtlich ihrer Qualitäten klassifiziert und anschließend entsprechend sortiert werden.

14. Verfahren nach Anspruch 13, dadurch gekennzeichnet, daß die sortierten Holzlamellen (10) gestapelt werden.

15. Verfahren nach Anspruch 13 oder 14, dadurch gekennzeichnet, daß die sortierten Holzlamellen (10) den weiteren Bearbeitungsstationen wie Seitenverleimpresse, Zusammensetzmaschine o.dgl. zugeführt werden.

16. Verfahren zum Herstellen von mehrschichtig aus Holzlamellen (10) aufgebauten Produkten wie Leimbinder, verleimtes Schichtholz, Dreischichtplatten u.dgl., nach einem der vorhergehenden Ansprüche, bei dem ein Schnittholz (2) in Holzlamellen (10) sägespanlos geschnitten wird,
dadurch gekennzeichnet,
daß die Sichtseite/Sichtseiten des Produkts ausschließlich von den beim Schneidvorgang der Holzlamellen dem Schneidmesser abgewandten, geschlossenen Seiten der Holzlamellen gebildet werden.

17. Vorrichtung zum Herstellen von Holzlamellen (10) aus Schnittholz (2), mit einer Schneideinrichtung (6) zum sägespanlosen Schneiden des Schnittholzes in die einzelnen Holzlamellen,
dadurch gekennzeichnet,
daß vor der Schneideinrichtung (16) eine Feuchtigkeits-Konditioniereinrichtung (4) für das Schnittholz (2) angeordnet ist,
daß im Anschluß an die Schneideinrichtung (6) eine Trockeneinrichtung (16) angeordnet ist, der die in der Schneideinrichtung hergestellten Holzlamellen von dieser selbsttätig kontinuierlich zugeführt werden, wobei die Holzlamellen die Trockeneinrichtung kontinuierlich durchlaufen, und daß im Anschluß an die Trockeneinrichtung (16) eine spanabhebende Nachbearbeitungseinrichtung (24) angeordnet ist, der die in der Trockeneinrichtung (16) getrockneten Holzlamellen von der Trockeneinrichtung kontinuierlich zugeführt werden, wobei die Holzlamellen die Nachbehandlungseinrichtung kontinuierlich durchlaufen.

18. Vorrichtung nach Anspruch 17, dadurch gekennzeichnet, daß vor der Schneideinrichtung eine Feuchtigkeits-Meßeinrichtung (60) für das Schnittholz (2) angeordnet ist, deren Ausgangssignal einer Steuereinrichtung (62) zum Steuern einer oder mehrerer Schneidparameter der Schneideinrichtung (6) wie insbesondere Anpreßdruck im Bereich der Schneidmesser und/oder Schneidstärke zuführbar ist.

19. Vorrichtung nach Anspruch 17 oder 18, dadurch gekennzeichnet, daß die Trockeneinrichtung (16) ein temperaturgeregelter Trockenofen ist.

20. Vorrichtung nach einem der Ansprüche 17 bis 19, dadurch gekennzeichnet, daß zwischen Schneideinrichtung (6) und Trockeneinrichtung (16) sowie gegebenenfalls zusätzlich auch im Anschluß an die Nachbearbeitungseinrichtung (24) eine Markierungseinrichtung (18) zum vorzugsweise optischen Markieren jeweils einer bestimmten Seite jeder Holzlamelle (10) angeordnet ist.

21. Vorrichtung nach einem der Ansprüche 17 bis 20, dadurch gekennzeichnet, daß im Anschluß an die Trockeneinrichtung (16) eine Abkühleinrichtung (20) insbesondere in Form eines Gebläses angeordnet ist.

22. Vorrichtung nach einem der Ansprüche 17 bis 21, dadurch gekennzeichnet, daß im Anschluß an die Trockeneinrichtung (16) - gegebenenfalls hinter der Abkühleinrichtung (20) - eine Feuchtigkeits-Meßeinrichtung (22) für die Holzlamellen angeordnet ist, die gegebenenfalls mit einer Datenerfassungs- und -speichereinrichtung (23) in Verbindung steht.

23. Vorrichtung nach einem der Ansprüche 17 bis 22, dadurch gekennzeichnet, daß die Nachbearbeitungseinrichtung (24) individuell zuschaltbare Komponenten für die selektive Nachbearbeitung der parallel zur Vorschubrichtung verlaufenden Seitenflächen bzw. Kanten der Holzlamellen (10) umfaßt.

24. Vorrichtung nach Anspruch 23, dadurch gekennzeichnet, daß die Komponenten Hochgeschwindigkeitsschleifmaschinen umfassen.

25. Vorrichtung nach Anspruch 23 oder 24, dadurch gekennzeichnet, daß die Komponenten Hochgeschwindigkeitsfräsmaschinen insbesondere zur Kantenbearbeitung der Holzlamellen umfassen.

26. Vorrichtung nach einem der Ansprüche 17 bis 25, gekennzeichnet durch eine in Anschluß an die Nachbearbeitungseinrichtung (24) angeordnete Sortiereinrichtung (26), der die nachbearbeiteten Holzlamellen (10) kontinuierlich zugeführt werden und die die Holzlamellen kontinuierlich durchlaufen, wobei die Sortiereinrichtung eine Sortierstraße (28) zum Klassifizieren der Holzlamellen nach bestimmten Gütekriterien (A, B, C) umfaßt, eine optische Erkennungseinrichtung (30) zum Erkennen der unterschiedlichen Klassifizierungen, eine Verteilereinrichtung (32, 40) zum Verteilen der Holzlamellen auf unterschiedliche Transportwege (34, 36, 38, 44) entsprechend den unterschiedlichen Gütekriterien sowie eine Steuereinrichtung (42) zum Steuern der Verteilereinrichtung in Abhängigkeit von den Ausgangssignalen der Erkennungseinrichtung (30).

27. Vorrichtung nach Anspruch 26, dadurch gekennzeichnet, daß das Klassifizieren durch unterschiedliche Lageveränderung der Holzlamellen (10) auf der Sortierstraße (28) erfolgt und daß die optische Erkennungseinrichtung eine die unterschiedlichen Lagen nachweisende Lichtschrankenanordnung (30) ist.

28. Vorrichtung nach Anspruch 26 oder 27, dadurch gekennzeichnet, daß der Sortierstraße (28) ein Elevator (32) nachgeordnet ist, der über von der Steuereinrichtung (42) gesteuerte Weichen bzw. Klappen (40) die Holzlamellen (10) entsprechend ihrer Klassifizierung (A, B, C) den weiteren Transportwegen (34, 36, 38, 44) zuführt.

29. Verfahren nach einem der Ansprüche 1 bis 16, dadurch gekennzeichnet, daß das Schnittholz (2) vorgetrocknet und anschließend gedämpft wird.

30. Verfahren nach Anspruch 29, dadurch gekennzeichnet, daß das Schnittholz (2) nach dem Dämpfen einem vorzugsweise erhitzten Wasserbad (70) zugeführt wird.

31. Verfahren nach Anspruch 1, dadurch gekennzeichnet, daß das Schnittholz (2) einem erhitzten Wasserbad (70) und unmittelbar anschließend dem Schneidprozeß zugeführt wird.

32. Verfahren nach Anspruch 29 und 30, dadurch gekennzeichnet, daß das Schnittholz (2) zwischen dem Dämpfen und dem Wasserbad (70) eine Klimatisierungszone (66) durchläuft.

33. Verfahren nach einem der Ansprüche 1 bis 16 und 29 bis 32, dadurch gekennzeichnet, daß das Vorkonditionieren den Schritt des Behandelns des Schnittholzes (2) mittels Mikrowellen umfaßt.

34. Vorrichtung nach Anspruch 17, dadurch gekennzeichnet, daß sie eine Dämpfkammer (64), ein Wasserbad (70) und ggf. eine zwischen Dämpfkammer und Wasserbad angeordnete Klimatisierungskammer (66) umfaßt.

## Claims

1. A method for the production of wood sheets from cut wood, characterised by the combination of the following method steps:
A) Sawdust-free cutting of the cut wood (2) into the individual wood sheets (10),
B) controlled drying of the wood sheets (10), and
C) subsequent machine working of one or more sides of the dried wood sheets (10) in particular by grinding,
wherein before method step A) the cut wood (2) is preconditioned with regard to humidity to achieve a uniform initial humidity.

2. A method according to claim 1, characterized in that the method steps A) to C) are carried out continuously.

3. A method according to claim 1, characterized in that before method step A) the cut wood (2) is pre-dried to achieve a uniform initial humidity.

4. A method according to claim 3, characterized in that the cut wood (2) is preconditioned to 40 to 60%, preferably to approximately 50% humidity.

5. A method according to claim 1, characterized in that before the method step A), the humidity of the cut wood (2) is measured and in step A) the cutting parameters are controlled according to the measured humidity.

6. A method according to claim 5, characterized in that the contact pressure in the region of the cutting blade and/or the cutting thickness are controlled as cutting parameters.

7. A method according to one of the preceding claims, characterized in that the individual cut wood planks (2), which are to be cut up into wood sheets (10) are carried in a circuit in a manner known per se past cutting blades until the cut wood planks (2) are completely divided up into the individual wood sheets (10).

8. A method according to one of the preceding claims, characterized in that the thickness of the cut wood (2) is adapted to the thickness of the wood sheets (10) which are to be produced, such that in method step A) no residual sheet arises which is of a different, in particular smaller, thickness than the nominal thickness of the wood sheets (10).

9. A method according to one of the preceding claims, characterized in that the cut wood sheets (10) in method step B) are dried to a wood humidity of approximately 4 to 8%.

10. A method according to one of the preceding claims, characterized in that following the method step A) and, if required, additionally also following the method step B), the wood sheets (10) are marked with respect to their underside facing the cutting blade of the cutting apparatus and/or their upper side facing away from the cutting blade.

11. A method according to one of the preceding claims, characterized in that the wood sheets (10) are cooled following the method step B).

12. A method according to one of the preceding claims, characterized in that the wood sheets (10) are monitored with regard to their humidity between the method steps B) and C) and are marked if required, whereby the measurement data are picked up and are stored so as to be able to be recalled.

13. A method according to one of the preceding claims, characterized in that the wood sheets (10) following method step C) are carried continuously over a sorting line (28), are classified with regard to their qualities and are subsequently sorted accordingly.

14. A method according to claim 13, characterized in that the sorted wood sheets (10) are stacked.

15. A method according to claim 13 or 14, characterized in that the sorted wood sheets (10) are passed to the further processing stations such as side glueing press, assembly machine or the like.

16. A method for the production of products made up in several layers from wood sheets (10), such as glue binders, glued laminated wood, three-ply boards and the like, according to one of the preceding claims, in which cut wood (2) is cut in a sawdust-free manner into wood sheets (10), characterized in that the visible side(s) of the product are formed exclusively by the closed sides of the wood sheets facing away from the cutting blade in the cutting process of the wood sheets.

17. A device for the production of wood sheets (10) from cut wood (2), with a cutting apparatus (6) for sawdust-free cutting of the cut wood into the individual wood sheets,
characterized in that
before the cutting apparatus (16) a humidity-conditioning apparatus (4) for the cut wood (2) is arranged,
following the cutting apparatus (6) a drying apparatus (16) is arranged, to which the wood sheets produced in the cutting apparatus are continuously passed from the apparatus automatically, whereby the wood sheets run continuously through the drying apparatus, and that following the drying apparatus (16) a subsequent machining working apparatus (24) is arranged, to which the wood sheets dried in the drying apparatus (16) are continuously fed from the drying apparatus, whereby the wood sheets run continuously through the subsequent working apparatus.

18. A device according to claim 17, characterized in that before the cutting apparatus a humidity-measuring apparatus (60) for the cut wood (2) is arranged, the output signal of which is able to be fed to a control apparatus (62) to control one or more cutting parameters of the cutting apparatus (6), such as in particular contact pressure in the region of the cutting blades and/or cutting thickness.

19. A device according to claim 17 or 18, characterized in that the drying apparatus (16) is a temperature-controlled drying oven.

20. A device according to one of claims 17 to 19, characterized in that between the cutting apparatus (6) and the drying apparatus (16) and also, if applicable, additionally following the subsequent working apparatus (24), a marking apparatus (18) is arranged for the preferably visual marking in each case of a particular side of each wood sheet (10).

21. A device according to one of claims 17 to 20, characterized in that following the drying apparatus (16) a cooling apparatus (20) is arranged, in particular in the form of a fan.

22. A device according to one of claims 17 to 21, characterized in that following the drying apparatus (16) - if applicable, behind the cooling apparatus (20) - a humidity measuring apparatus (22) for the wood sheets is arranged, which communicates, if required, with a data pick-up and memory apparatus (23).

23. A device according to one of claims 17 to 22, characterized in that the subsequent working apparatus (24) comprises individually connectable components for the selective subsequent working of the side faces or respectively edges of the wood sheets (10) running parallel to the direction of advance.

24. A device according to claim 23, characterized in that the components comprise high speed grinding machines.

25. A device according to claim 23 or 24, characterized in that the components comprise high speed milling machines, in particular for working the edges of the wood sheets.

26. A device according to one of claims 17 to 25, characterized by a sorting apparatus (26), arranged following the subsequent working apparatus (24), to which sorting apparatus the subsequently-worked wood sheets (10) are fed continuously and which the wood sheets run through continuously, whereby the sorting apparatus comprises a sorting line (28) for the classification of the wood sheets according to particular quality criteria (A,B,C), an optical recognition apparatus (30) to recognize the different classifications, a distributor apparatus (32, 40) to distribute the wood sheets to different transport paths (34, 36, 38, 40) according to the different quality criteria, and also a control apparatus (42) to control the distributor apparatus as a function of the output signals of the recognition apparatus (30).

27. A device according to claim 26, characterized in that the classification takes place by different changes in position of the wood sheets (10) on the sorting line (28) and that the optical recognition apparatus is a light barrier apparatus (30) indicating the different positions.

28. A device according to claim 26 or 27, characterized in that an elevator (32) is arranged after the sorting line (28), which elevator feeds the wood sheets (10) according to their classification (A,B,C) to further transport paths (34, 36, 38, 44) via deflectors or flaps (40) controlled by the control apparatus (42).

29. A method according to one of claims 1 to 16, characterized in that the cut wood (2) is predried and then steamed.

30. A method according to claim 29, characterized in that the cut wood (2) is conveyed to a water bath (70), which is preferably heated, after having been steamed.

31. A method according to claim 1, characterized in that the cut wood (2) is conveyed to a heated water bath (70) and, immediately after that, is conveyed further to be cut.

32. A method according to claims 29 and 30, characterized in that the cut wood (2) is conveyed through an air-conditioning zone (66) arranged between the steaming zone and the water bath (70).

33. A method according to one of claims 1 to 16 and 29 to 32, characterized in that pre-conditioning comprises the step of treating the cut wood (2) by means of microwaves.

34. A device according to claim 17, characterized in that it comprises a steaming chamber (64), a water bath (70) and, if necessary, an air-conditioning chamber (66) arranged between said steaming chamber and said water bath (70).

## Revendications

1. Procédé pour produire des lamelles de bois à partir de bois de sciage, caractérisé par la combinaison des étapes de procédé suivantes :
(A) découpe sans enlèvement de copeaux du bois de sciage (2) en lamelles de bois individuelles (10),
(B) séchage commandé des lamelles de bois (10), et
(C) reprise avec enlèvement de copeaux d'un ou plusieurs côtés des lamelles de bois (10) séchées en particulier par meulage,
le bois de sciage (2) étant préconditionné en ce qui concerne l'humidité avant l'étape de procédé (A) afin d'obtenir une humidité finale homogène .

2. Procédé selon la revendication 1, caractérisé en ce que les étapes de procédé (A) à (C) sont réalisées de manière continue.

3. Procédé selon la revendication 1, caractérisé en ce que, afin d'obtenir une humidité finale homogène le bois de sciage (2) est préséché avant l'étape de procédé (A).

4. Procédé selon la revendication 3, caractérisé en ce que le bois de sciage (2) est préconditionné à une humidité de 40 à 60 %, de préférence d'environ 50 % .

5. Procédé selon la revendication 1, caractérisé en ce que, avant l'étape de procédé (A), on mesure l'humidité du bois de sciage (2) et dans l'étape (A) on règle les paramètres de découpe conformément à l'humidité mesurée.

6. Procédé selon la revendication 5, caractérisé en ce que l'on règle en tant que paramètre de découpe la pression de serrage dans la zone du couteau de découpe et/ou la force de coupe.

7. Procédé selon l'une des revendications précédentes, caractérisé en ce que les madriers de bois de sciage (2) à découper en lamelles de bois (10) font, de manière connue en soi, un circuit qui les présente devant les couteaux de découpe aussi souvent qu'il le faut pour découper complètement les madriers (2) de bois de sciage en lamelles de bois individuelles (10).

8. Procédé selon l'une des revendications précédentes, caractérisé en ce que l'épaisseur du bois de sciage (2) est accordée à l'épaisseur des lamelles de bois (10) à produire, de sorte que lors de l'étape de procédé (A), il ne reste aucune lamelle résiduelle d'épaisseur différente, et en particulier moindre, de l'épaisseur de consigne des lamelles de bois (10).

9. Procédé selon l'une des revendications précédentes, caractérisé en ce que les lamelles de bois (10) découpées sont séchées dans l'étape de procédé (B) jusqu'à une humidité du bois d'environ 4 à 8 % .

10. Procédé selon l'une des revendications précédentes, caractérisé en ce que, à la suite de l'étape de procédé (A) et le cas échéant, aussi en plus à la suite de l'étape de procédé (B), les lamelles de bois (10) sont marquées sur leur face inférieure tournée vers le couteau de découpe du dispositif de découpe et/ou leur face supérieure opposée au couteau de découpe.

11. Procédé selon l'une des revendications précédentes, caractérisé en ce que les lamelles de bois (10) sont refroidies à la suite de l'étape de procédé (B).

12. Procédé selon l'une des revendications précédentes, caractérisé en ce que les lamelles de bois (10), entre les étapes de procédé (B) et (C), font l'objet d'une surveillance de leur humidité et le cas échéant, sont marquées, les résultats de mesure étant saisis et mémorisés de manière interrogeable.

13. Procédé selon l'une des revendications précédentes, caractérisé en ce que les lamelles de bois (10) sont conduites à la suite de l'étape de procédé (C) de manière continue sur une section de tri (28), et classées selon leurs qualités et triées ensuite de manière correspondante.

14. Procédé selon la revendication 13, caractérisé en ce que les lamelles de bois (10) triées sont mises en tas.

15. Procédé selon la revendication 13 ou 14, caractérisé en ce que les lamelles de bois triées (10) sont dirigées vers une station de traitement ultérieur telle qu'une presse de collage, une machine d'assemblage ou similaire.

16. Procédé pour la préparation de produits multicouches constitués de lamelles de bois (10) tels que bois collés, bois lamellés-collés, panneaux à trois couches et semblables, selon l'une des revendications précédentes, selon lequel un bois de sciage (2) est découpé sans enlèvement de copeaux en lamelles de bois (10)
caractérisé en ce que
le ou les faces apparentes du produit sont exclusivement formées par les faces fermées des lamelles de bois qui sont tournées lors du processus de découpe des lamelles de bois à l'opposé du couteau de découpe.

17. Dispositif pour la production de lamelles de bois (10) à partir de bois de sciage (2), comprenant un dispositif de découpe (6) pour découper sans enlèvement de copeaux le bois de sciage en lamelles individuelles,
caractérisé en ce que
en amont du dispositif de découpe (6), est prévu un dispositif de conditionnement de l'humidité (4) pour le bois de sciage (2), en ce que à la sortie du dispositif de découpe (6) est disposé un dispositif de séchage (16), auquel les lamelles de bois produites dans le dispositif de découpe sont conduites de manière continue et automatique à partir de ce dernier, les lamelles de bois traversant le dispositif de séchage de manière continue, et en ce que à la sortie du dispositif de séchage (16) est disposé un dispositif (24) de reprise avec enlèvement de copeaux auquel les lamelles de bois séchées dans le dispositif de séchage (16) sont conduites continuellement à partir du dispositif de séchage, les lamelles de bois traversant de manière continue le dispositif de reprise.

18. Dispositif selon la revendication 17, caractérisé en ce que, avant le dispositif de découpe, est prévu un dispositif (60) de mesure de l'humidité pour le bois de sciage (2), dont le signal de sortie est envoyé vers un dispositif de pilotage (62) pour régler un ou plusieurs paramètres de découpe du dispositif de découpe (6) tels que, notamment, la pression de serrage au niveau du couteau de découpe et/ou la force de découpe.

19. Dispositif selon la revendication 17 ou 18, caractérisé en ce que le dispositif de séchage (16) est un four de séchage à régulation de température.

20. Dispositif selon l'une des revendications 17 à 19, caractérisé en ce que, entre le dispositif de découpe (6) et le dispositif de séchage (16) ainsi que le cas échéant également, en plus, à la suite du dispositif (24) de reprise, est prévu un dispositif de marquage (18) pour le marquage respectif, avantageusement optique, d'une face donnée de chaque lamelle de bois (10).

21. Dispositif selon l'une des revendications 17 à 20, caractérisé en ce qu'un dispositif de refroidissement (20) notamment sous forme de soufflante est agencé à la suite du dispositif de séchage (16).

22. Dispositif selon l'une des revendications 17 à 21, caractérisé en ce que, à la suite du dispositif de séchage (16) - le cas échéant derrière le dispositif de refroidissement (20) - est agencé un dispositif (22) de mesure de l'humidité pour les lamelles de bois, qui peut être éventuellement connecté avec un dispositif de saisie et d'enregistrement de données (23).

23. Dispositif selon l'une des revendications 17 à 22, caractérisé en ce que le dispositif de reprise (24) comprend des composants individuellement connectables pour une reprise sélective des faces ou bords latéraux disposés parallèlement à la direction de progression des lamelles de bois (10).

24. Dispositif selon la revendication 23, caractérisé en ce que les composants comprennent une machine de meulage à haute vitesse.

25. Dispositif selon la revendication 23 ou 24, caractérisé en ce que les composants comprennent une machine de fraisage à haute vitesse en particulier pour le travail des bords des lamelles de bois.

26. Dispositif selon l'une des revendications 17 à 25, caractérisé par un dispositif de tri (26) disposé à la suite du dispositif (24) de reprise, vers lequel les lamelles de bois (10) reprises sont conduites de manière continue et que les lamelles de bois traversent de manière continue, le dispositif de tri comprenant une voie de triage (28) pour classer les lamelles de bois selon des critères de qualité prédéterminés (A, B, C), un dispositif de reconnaissance optique (30) pour reconnaître les différentes classifications, un dispositif répartiteur (32, 34) pour répartir les lamelles de bois sur différents moyens de transport (34, 36, 38, 44) selon les différents critères de qualité, ainsi qu'un dispositif de commande (42) pour commander le dispositif répartiteur en fonction du signal de sortie du dispositif de reconnaissance (30).

27. Dispositif selon la revendication 26, caractérisé en ce que la classification se fait par différentes modifications de position des lamelles de bois (10) sur la voie de triage (28) et en ce que le dispositif de reconnaissance optique est une barrière photoélectrique (30) reconnaissant les différentes positions.

28. Dispositif selon la revendication 26 ou 27, caractérisé en ce qu'un élévateur (32) fait suite à la voie de triage (28), qui conduit les lamelles de bois (10) au travers d'aiguillages ou de volets (40) commandés par le dispositif de commande (42) en fonction de leur classification (A, B, C) vers des moyens de transport ultérieurs (34, 36, 38, 44).

29. Procédé selon l'une des revendications 1 à 16, caractérisé en ce que le bois de sciage (2) est préséché et ensuite vaporisé.

30. Procédé selon la revendication 29, caractérisé en ce que, après la vaporisation, le bois de sciage (2) est conduit dans un bain d'eau (70) de préférence chauffé.

31. Procédé selon la revendication 1, caractérisé en ce que le bois de sciage (2) est conduit dans un bain d'eau (70) chauffé et immédiatement après vers le processus de découpe.

32. Procédé selon les revendications 29 et 30, caractérisé en ce que le bois de sciage (2) traverse une zone (66) de climatisation entre la vaporisation et le bain d'eau (70).

33. Procédé selon l'une des revendications 1 à 16 et 29 à 32, caractérisé en ce que le préconditionnement comprend une étape de traitement du bois de sciage (2) au moyen de micro-ondes.

34. Dispositif selon la revendication 17, caractérisé en ce qu'il comprend une chambre de vaporisation (64), un bain d'eau (70) et le cas échéant, entre la chambre de vaporisation et le bain d'eau, une chambre de climatisation (66).
